# EUROPÄISCHE PATENTSCHRIFT

(11) **EP 0 623 164 B1**
(45) Veröffentlichungstag und Bekanntmachung des Hinweises auf die Patenterteilung: **03.01.1996**
(21) Anmeldenummer: 93902039.2
(22) Anmeldetag: 19.01.1993
(51) Int. Cl.: C10M 105/34

(54) **Verwendung als Hydraulikflüssigkeiten von Veresterungsprodukten aus Ölsaüre und 2-Alkyl-1-alkanolen**
Use as hydraulic fluids of esterification products of oleic acid with 2-alkyl-1-alkanols
Utilisation comme fluides hydrauliques de produits d'estérification d'acide oléique et d'alkyl-2,alcanol-1

(30) Priorität: 25.01.1992 DE 4202034
(43) Veröffentlichungstag der Anmeldung: 09.11.1994
(73) Patentinhaber: RWE-DEA Aktiengesellschaft für Mineraloel und Chemie, D-22204 Hamburg (DE)
(72) Erfinder: PIRCK, Dietrich, D-2105 Seevetal 3 (DE); GRASSHOFF, Hans-Dieter, D-2000 Hamburg 60 (DE)
(74) Vertreter: Schupfner, Gerhard D.
(86) Internationale Anmeldenummer: DE9300049
(87) Internationale Veröffentlichungsnummer: WO9315167

(56) Entgegenhaltungen:
- WO-A-88/05808
- WO-A-88/05809
- WO-A-91/03531
- DE-A- 3 521 711
- US-A- 2 757 139
- PATENT ABSTRACTS OF JAPAN vol. 007, no. 268 (C-197)30. November 1983

## Beschreibung

Die Erfindung bezieht sich auf umweltverträgliche Flüssigkeiten zur Schwingungsdämpfung und Niveauregulierung insbesondere bei Fahrzeugen bestehend aus einer oder mehreren Basisflüssigkeiten und Additiven.

Nach dem derzeitigen Stand der Technik werden als Flüssigkeiten zur Schwingungsdämpfung und Niveauregulierung insbesondere bei Fahrzeugen, im folgenden auch Kraftfahrzeughydraulikflüssigkeiten genannt, ausgewählte Mineralölfraktionen in Kombination mit geeigneten Schmierstoffadditiven eingesetzt. Diese genügen im allgemeinen den gestellten Anforderungen im Hinblick auf Schwingungsdämpfungseigenschaften und Alterungsbeständigkeit. Sie sind aber weder ausreichend schnell biologisch abbaubar noch befriedigen sie in ökotoxiologischer Hinsicht. Sie stellen vielmehr eine erhebliche Umweltbelastung dar. Wegen insbesondere bei Stoßdämpfern regelmäßig auftretender, nicht kontrollierbarer Ölverluste werden umweltfreundliche Stoßdämpferflüssigkeiten dringend benötigt.

Es wurde daher zunächst versucht, die betreffenden Mineralölprodukte durch Naturstoffe wie zum Beispiel pflanzliche Öle zu ersetzen.

In der PCT-Veröffentlichung WO 88/05808 werden hydraulische Flüssigkeiten auf Basis von natürlichen Triglyceriden sowie eine Kombination von pflanzlichen Ölen mit synthetischen Estern als Stellflüssigkeit zur Absenkung oder Erhöhung der Viskosität beschrieben. Das Tieftemperaturverhalten bleibt jedoch auch hier deutlich oberhalb der für die Kfz-Hydraulik erforderlichen Werte.

Beispielsweise zeigen Raps- und Sonnenblumenöl eine hohe Schmierfähigkeit sowie ein ausgezeichnetes Viskositäts-Temperatur-Verhalten (VT-Verhalten). Alterungs- und Tieftemperaturverhalten sind jedoch unbefriedigend, so daß auf diese Stoffe nicht ausgewichen werden kann.

Einen begrenzten Einsatz in der allgemeinen Industrie-Hydraulik finden Polyethylenglykole. Für den Einsatz in Kraftfahrzeugen aber sind diese Stoffe nicht geeignet, da Kältefließverhalten und Verträglichkeit mit konventionellen Schmierstoffen unzureichend sind.

Schließlich hat man auch für den Schwingsungsdämpfergebrauch gesättigte Dicarbonsäureester und Polyolester untersucht, die zwar eine noch ausreichende Abbaurate und gute thermische Stabilität zeigen, jedoch einen Viskositätsindex (VI) aufweisen, der deutlich unterhalb der Werte für die natürlichen Ölsäureester liegt. Weiterhin ist das Elastomerquellverhalten gegenüber dem technisch üblichen NBR-Material (Nitrilkautschuk) nicht vertretbar.

In US-A-2 757 139 aus dem Jahr 1953 sind synthetische Esteröle als Schmiermittel für den Einsatz in Flugzeuggasturbinen offenbart. Der experimentelle Teil dieser Patentschrift bezieht sich ausschließlich auf Ester von Kokusnuß-Fettsäuren mit C₁₆, C₂₆ Guerbet-Alkoholen, die als Turbinenschmieröle geprüft wurden. Die beschriebenen Ester weisen einen für die erfindungsgemäße Anwendung unzureichenden VI-Wert (maximal 148 ) auf, wobei erhebliche Mengen VIVerbesserer zugesetzt werden müssen, um Werte über 150 zu erreichen. Ebenso sind deren Fließ- und Kälteverhalten unzureichend. Ökologische Anforderungen werden dort nicht gestellt.

Es bestand somit die Aufgabe, Flüssigkeiten zur Schwingungsdämpfung und Niveauregulierung bereitzustellen, die sowohl den erforderlichen technischen als auch strengen ökologischen Anforderungen insbesondere hinsichtlich der biologischen Abbaubarkeit gerecht werden.

Erfindungsgemäß wird die gestellte Aufgabe dadurch gelöst, daß Veresterungsprodukte aus Ölsäure und 2Alkyl-1-alkanolen mit 12 bis 20 Kohlenstoffatomen als biologisch abbaubare Basisflüssigkeiten mit ökologisch verträglichen Additiven als Flüssigkeiten zur Schwingungsdämpfung und Niveauregulierung insbesondere bei Fahrzeugen zur Anwendung kommen.

Bevorzugt enthalten die Alkanolkomponenten 12 bis 16 Kohlenstoffatome. Es werden insbesondere Oleate eingesetzt, deren Alkanolkomponente Gemische solcher Alkohole sind.

Gemäß einer Ausführungsform der Erfindung sind in den Flüssigkeiten neben der oder den erfindungsgemäßen Basisflüssigkeiten an sich bekannte Basisflüssigkeiten enthalten.

Überraschend wurde gefunden, daß Veresterungsprodukte der Ölsäure mit den genannten 2-Alkyl-1-alkanolen als Flüssigkeiten neben ausgezeichneter biologischer Abbaubarkeit und der hervorragenden ökologischen Verträglichkeit auch die technischen Anforderungen in sehr befriedigender Weise erfüllen. Hierzu zählen insbesondere folgende Kriterien:
a) Viskositätslage von etwa 20 bis 35 mm/s bei 20°C
b) optimales Viskositäts-Temperatur-Verhalten (VT), Viskositätsindex (VI) von mindestens 150,
c) gutes Kältefließverhalten bei -40°C, max. 2000 mPa.s, Pour Point unter -40°C,
d) geringe Flüchtigkeit, 1 h/ 150°C / <5 %,
e) ausreichende thermische Alterungsstabilität bis 130°C mindestens, und
f) ausreichende Dichtungsmaterialbeständigkeit.

Hinsichtlich der ökologischen Verträglichkeit werden folgende Ansprüche gestellt:
a) höchstmögliche biologische Abbaubarkeit nach CECL-33-T82 von mindestens 80 %,,
b) Wassergefährdungsklasse, WGK = 0,
c) keine Einzelkomponenten dürfen einer Gefahrenstoffkennzeichnung unterliegen oder eine WGK von > 1 besitzen.
Diese Anforderungen werden von den erfindungsgemäßen Hydraulikflüssigkeiten erfüllt. Insbesondere sind hierbei hervorzuheben
- die sehr hohe biologische Abbaurate
- die überraschend gute thermische Alterungsstabilität, sowie
- das günstige Viskositäts-Temperatur-Verhalten (VT)
- das hervorragende Kältefließverhalten bei -40°C

Die erfindungsgemäßen Basisflüssigkeiten werden in an sich bekannter Weise durch Veresterung hergestellt, etwa in Gegenwart von Zirkon- bzw. Titankontakten und Schleppmitteln sowie mittels Strippverfahren. Sie enthalten vorzugsweise Estergemische der Ölsäure.

Als bevorzugte Vertreter der 2-Alkyl-1-alkanole werden folgende Verbindungen eingesetzt:
2-Butyloctanol, 2-Hexyldecanol, 2-Butyldecanol, 2-Octyldecanol, 2-Hexyloctanol, 2-Hexyldodecanol, 2-Octyldodecanol. Die eingesetzten 2-Alkyl-1-alkanole haben die allgemeine Formel mit der linearen Hauptkette R₁₌ Alkyl mit 8 bis 12 C-Atomen, vorzugsweise 8 bis 10 C-Atomen, und verzweigt mit der linearen Seitenkette R₂= Alkyl mit 4 bis 8 C-Atomen vorzugsweise 4 bis 6 C-Atomen. Sie sind unter der Bezeichnung Guerbet-Alkohole bekannt und in technischen Verfahren zugänglich.

Um im Einzelfall spezifische Eigenschaften der Hydraulikflüssigkeiten zu verbessern, werden den Veresterungsprodukten übliche Additive zugefügt, und zwar insbesondere bis zu 5 Gew.% ökologisch verträgliche Additive bezogen auf die Gesamthydraulikflüssigkeit, u.a. Alterungsschutz, Verschleißschutz-, Korrosionsschutz- und Antischaum-Komponenten. Die Auswahl dieser Komponenten erfolgt nach den Vorgaben des betreffenden Einsatzgebietes, wie z.B. in Dämpfungssystemen für PKW, Nutzfahrzeuge, Eisenbahnen.

### Beispiele

Alle Beispiele wurden jeweils mit ökotoxikologisch akzeptablen Additiven (WGK = 1 max) nämlich 1% Antioxidant, einem kommerziellen Gemisch aus hydroxylierten aromatischen Kohlenwasserstoffen, und 1% Verschleißschutz, einem kommerziellen Phosphorsäureester additiviert.

Die eingesetzten Ester und die Ergebnisse der Vergleichsversuche sind den Tabellen 1 und 2 zu entnehmen, wobei die folgenden Prüfmethoden zur Anwendung kamen:
- Alle Viskositätsmessungen entsprechend DIN 51562
- Viskositätsindex entsprechend DIN-ISO 2909
- Pourpoint (PP) entsprechend DIN-ISO 3016
- Verdampfung nach Noack entsprechend DIN 51581
- Standard-Referenzelastomer NBR-1, Volumenquellung für 168h/100° C
- Bestimmung der Verschleißkennwerte im Vierkugelapparat (VKA) entsprechend DIN 51350 T5
- Bestimmung der biologischen Abbaubarkeit nach 21 Tagen entsprechend Norm CEC L-33-T-82
- Künstliche Alterung von Schmierölen bei 120° C in Gegenwart von Eisenspänen.

### Beispiel 1 (Vergleich)

Im Vergleich zu den erfindungsgemäßen Hydraulikflüssigkeiten zeigte raffiniertes Rapsöl ein hervorragendes VT-Verhalten (VI), jedoch waren die Kälteeigenschaften (Tabelle 1) nicht akzeptabel für den Außeneinsatz.

### Beispiel 2 (Vergleich)

Ein synthetisches, kommerzielles Polyoleat auf Basis eines Polyol-Ölsäureesters mit einer Jodzahl von 48 und einer Verseifungszahl von 265 (Oleatester A) verfehlte dagegen nur knapp die Viskositätslage und Kälteanforderungen (Tabelle 1). Allerdings waren sehr deutliche Alterungserscheinungen sowie eine überhöhte Quellneigung (Tabelle 2) nachweisbar.

### Beispiel 3 (erfindungsgemäß)

Der synthetische Oleatester B hat die folgende Zusammensetzung:

| | |
|---|---|
| 2-Butyloctanol-oleat | 15 % |
| 2-Butyldecanol-oleat | 50 % |
| 2-Hexyldecanol-oleat | 35 % |

Die biologische Abbaurate beträgt nahezu 100 %.

Die Meßdaten zeigten Ergebnisse, die den technischen Anforderungen gerecht wurden. In Tabelle 3 ist hierzu der VT-Verlauf zwischen -40 °C und +120 °C im Vergleich zu einem konventionellen Stoßdämpferöl (Serienöl) aufgezeigt.

Darüber hinaus wurden mit den erfindungsgemäßen Hydraulikflüssigkeiten Stoßdämpfer-Dauerlaufversuche bei 85 °C (1 Mill. Hübe) durchgeführt, die eine nur sehr geringe Ölalterung ergeben haben. In einem 3-fach-Versuch wurden folgende Daten erhalten:
a. Kältefunktions-/Dichtungstest
   Befüllte Stoßdämpfer wurden bei -40 °C 24 Stunden gelagert und mit max. 0,52 m/s auf +120 °C gefahren. Test bestanden b. Reibungs-/Graunztest
   Befüllte Stoßdämpfer wurden durch langsames, kurzhubiges Ein- und Ausfahren der Kolbenstange auf Reibungsgeräusche untersucht. Test bestanden c. Dämpfungscharakteristik
   Befüllte Stoßdämpfer wurden im Bereich von -40 °C bis 180 °C mit Hubgeschwindigkeiten zwischen 0,01 bis 0,52 m/s Dämpfkraftmessungen unterworfen. Test bestanden d. Dauerprüflauf Befüllte Stoßdämpfer wurden im Dauerlaufprüfstand über 500 h mit einer Überlagerungsfrequenz von 1/12 Hz belastet. Beurteilt wurden mechanischer Verschleiß, Veränderung der Dämpfkraft und mögliche Ölverluste.

1 x 10⁶ Hübe bei 85 °C
Ölverlust 1 %
Viskositätszunahme +4,5 % bei 40 °C.

Die übrigen Vergleichsbeispiele wurden mit den folgenden kommerziell erhältlichen Flüssigkeiten durchgeführt:
Beispiel 4 (Vergleich) Diisodecylazelainsäureester
Beispiel 5 (Vergleich) Diethylhexylsebacat
Beispiel 6 (Vergleich) Dialkylazelainsäureester
Beispiel 7 (Vergleich) Trimethylolpropan-Komplexester
Beispiel 8 (Vergleich) Polyethylenglykol

## Patentansprüche

1. Anwendung von Veresterungsprodukten aus Ölsäure und 2-Alkyl-1-alkanolen mit 12 bis 20 Kohlenstoffatomen als biologisch abbaubare Basisflüssigkeiten zum Einsatz mit ökologisch verträglichen Additiven als Hydraulikflüssigkeiten, insbesondere zur Schwingungsdämpfung und Niveauregulierung bei Fahrzeugen.

2. Anwendung nach Anspruch 1,
**dadurch gekennzeichnet**, daß die Alkanolkomponenten der Veresterungsprodukte 12 bis 16 Kohlenstoffatomen enthalten.

3. Anwendung nach Anspruch 1 oder Anspruch 2,
**dadurch gekennzeichnet**, daß die Alkanolkomponenten der Veresterungsprodukte Gemische sind.

4. Anwendung nach einem der Ansprüche 1 bis 3,
**dadurch gekennzeichnet**, daß neben der oder den beanspruchten Basisflüssigkeiten an sich bekannte Basisflüssigkeiten enthalten sind.

5. Anwendung nach einem der Ansprüche 1 bis 4,
**dadurch gekennzeichnet**,
daß die beanspruchten Basisflüssigkeiten bezogen auf die Gesamtzusammensetzung 0,1 bis 5 Gew.% ökologisch verträgliche Additive enthalten.

## Claims

1. Use of esterification products of oleic acid and 2-alkyl-1-alkanols with 12 to 20 carbon atoms as biologically degradable base fluids for employing with ecologically compatible additives as hydraulic fluids, particularly for shock absorption and level controlling in vehicles.

2. Use according to claim 1,
whereby the alkanol components of the esterification products contain 12 to 16 carbon atoms.

3. Use according to claim 1 or claim 2,
whereby the alkanol components of the esterification products are mixtures.

4. Use according to any of the claims 1 to 3,
whereby besides one or more of the claimed base fluids known base fluids are contained.

5. Use according to any of the claims 1 to 4,
whereby the claimed base fluids contain 0.1 to 5 weight per cent of ecologically compatible additives, related to the total composition.

## Revendications

1. Utilisation de produits d'estérification d'acide oléique et de 2-alkyl-1-alcanols ayant 12 à 20 atomes de carbone comme fluides de base biodégradables, conjointement avec des additifs compatibles du point de vue écologique, comme fluides hydrauliques, notamment pour l'amortissement des vibrations et la régulation de niveau dans des véhicules automobiles.

2. Utilisation suivant la revendication 1, caractérisée en ce que les composants alcanol des produits d'estérification contiennent 12 à 16 atomes de carbone.

3. Utilisation suivant la revendication 1 ou la revendication 2, caractérisée en ce que les composants alcanol des produits d'estérification sont des mélanges.

4. Utilisation suivant l'une des revendications 1 à 3, caractérisée en ce que des fluides de base de type connu sont contenus à côté du ou des fluides de base revendiqués.

5. Utilisation suivant l'une des revendications 1 à 4, caractérisée en ce que les fluides de base revendiqués contiennent, par rapport à la composition totale, de 0,1 à 5 % en poids d'additifs compatibles du point de vue écologique.
